# EUROPÄISCHE PATENTSCHRIFT

(11) **EP 2 542 361 B1**
(45) Veröffentlichungstag und Bekanntmachung des Hinweises auf die Patenterteilung: **18.06.2014**
(21) Anmeldenummer: 11705158.1
(22) Anmeldetag: 11.02.2011
(51) Int. Cl.: B21B 17/02, B21B 23/00, B21B 25/00

(54) **VERFAHREN ZUR HERSTELLUNG EINES WARMWERKZEUGS MIT EINER BESCHICHTUNG**
METHOD OF PRODUCING A COATED HOT WORK TOOL
PROCÉDÉ DE FABRICATION D'UN OUTIL D'USINAGE À CHAUD REVETU

(30) Priorität: 09.02.2011 DE 102011010646; 02.03.2010 DE 102010009954
(43) Veröffentlichungstag der Anmeldung: 09.01.2013
(73) Patentinhaber: SMS Meer GmbH, 41069 Mönchengladbach (DE)
(72) Erfinder: SERIN, Kazim, 41065 Mönchengladbach (DE); PEHLE, Hans, Joachim, 41363 Jüchen (DE)
(74) Vertreter: Kross, Ulrich
(86) Internationale Anmeldenummer: PCT/EP2011/000643
(87) Internationale Veröffentlichungsnummer: WO 2011/107214

(56) Entgegenhaltungen:
- EP-A1- 1 764 167
- JP-A- 63 192 504
- US-A- 1 963 320
- US-A- 5 031 434
- DATABASE WPI Week 197911 Thomson Scientific, London, GB; AN 1979-21047B XP002649687, -& JP 54 017363 A (NIPPON STEEL CORP) 8. Februar 1979 (1979-02-08)

## Beschreibung

Die Erfindung betrifft ein Verfahren zur Herstellung eines Warmwerkzeugs, insbesondere eines Lochdorns oder einer Walzstange zur Herstellung von nahtlosen Rohren oder eines Schmiededorns zum Warmschmieden von rohrförmigen Werkstücken aus Metall, das die Schritte aufweist:
a) Herstellen eines Werkzeug-Grundkörpers, wobei das Herstellen des Werkzeug-Grundkörpers die Erzeugung einer Oberflächen-Profilierung mit einer Anzahl Erhebungen und Vertiefungen auf der Oberfläche des Werkzeug-Grundkörpers umfasst, wobei die Erhebungen insbesondere als im Radialschnitt stegförmige, vorzugsweise als rechteckförmige Vorsprünge ausgebildet sind, die sich über eine vorgegebene Länge in Richtung einer Längsachse des Werkzeugs erstrecken und die sich über eine vorgegebene Höhe über die Vertiefungen erheben, wobei die Erzeugung der Oberflächen-Profilierung bevorzugt durch mechanische Bearbeitung, insbesondere durch Drehen, erfolgt;
b) Aufbringen einer Beschichtung auf den Werkzeug-Grundkörper (siehe US 5 031 434 A)

Durch die US 5.031.434 A ist zum Auswalzen von nahtlosen Rohren eine Walzstange bekannt geworden, die einen eine solche Oberflächen-Profilierung besitzenden Grundkörper mit einer darauf anschließend separat aufgebrachten Beschichtung aufweist. Ein Lochdorn zum Lochen von runden Stangen ist aus der DE 10 2008 056 988 A1 und weiterhin beispielsweise aus der JP 54-017363 A und der JP 63-192504 A bekannt. Der Arbeitsbereich des Lochdorns ist hier mit einer die Wärmeableitung während des Lochens in den Dornkörper vermindernden und auf dem Dornkörper fest haftenden Schicht versehen. Für die Funktion des Werkzeugs ist es wesentlich, dass diese Schicht einen festen Halt hat.

Weiterhin ist es generell bekannt, bei Warmwerkzeugen oder ähnlichen Bauteilen zur Standzeiterhöhung vor dem Beschichten - zumeist handelt es sich bei diesem um ein thermo-chemisches Beschichtungsverfahren - beispielsweise den Arbeitsbereich durch Strahlen aufzurauen, um die Haftung der anschließend aufzubringenden Beschichtung zu verbessern.

Allerdings hat es sich gezeigt, dass die raue Oberfläche oft keine ausreichende Haftung gewährleistet und in vielen Fällen während des Beschichtungsvorgangs oder des Einsatzes verloren geht. Wenn dann thermische oder mechanische Spannungen in den Kontaktbereich zwischen Grundkörper und Beschichtung wirken, schält sich die Schutzschicht ab.

Der Erfindung liegt daher die Aufgabe zugrunde, ein Verfahren zur Herstellung eines Warmwerkzeugs der eingangs genannten Art zu schaffen, mit dem sichergestellt ist, dass ein verbesserter Verbund zwischen dem Grundkörper des Werkzeugs und der Beschichtung vorliegt. Demgemäß soll das Warmwerkzeug eine erhöhte Standzeit aufweisen und die Fertigung insbesondere von nahtlosen Rohren somit wirtschaftlicher werden.

Diese Aufgabe wird erfindungsgemäß dadurch gelöst, dass dass nach Schritt a) durch Einsatz eines thermo-chemischen Behandlungsverfahrens aus einem Teil des Materials des Grundkörpers entlang der strukturierten Oberfläche zunächst eine primäre Schutzschicht aus umgewandeltem Material erzeugt wird, wobei sich die Breite der Erhebungen und die Tiefe der Vertiefungen verringert, und wobei die thermo-chemische Umwandlung insbesondere die Herstellung eines Eisenoxids, besonders bevorzugt von Zunder, umfasst, und dass auf die so umgewandelte primäre Materialschicht eine die zwischen den Erhebungen verbliebenen Lücken der Vertiefungen auffüllende äußere Schutzschicht aufgebracht wird.

Dieses thermo-chemische Behandlungsverfahren kann nach obigem Schritt a) und während des obigen Schrittes b) erzeugt werden.

Die Oberflächen-Profilierung bildet bevorzugt in eine Achsrichtung des Werkzeugs mindestens einen Hinterschnitt, wobei die Oberflächen-Profilierung insbesondere eine Anzahl Erhebungen und Vertiefungen auf der Oberfläche des Werkzeug-Grundkörpers aufweist.

Der Werkzeug-Grundkörper besteht bevorzugt aus Stahl.

Die Beschichtung kann eine gegen thermische und mechanische Belastungen schützende Schicht sein. Sie kann durch ein thermo-chemisches Beschichtungsverfahren aufgebracht sein.

Das Aufbringen der Beschichtung gemäß obigem Schritt b) kann auch beispielsweise durch Flammspritzen oder Plasmaspritzen erfolgen.

Demgemäß wird eine Verbesserung des Verbundes zwischen Werkzeug-Grundkörper und Beschichtung dadurch erzielt, dass die Oberfläche des metallischen Trägermaterials glatt bearbeitet und dann mit einer definierten Struktur - bestehend aus Stegen und diese voneinander beabstandenden Lücken, vorzugsweise hergestellt durch mechanische Bearbeitung, insbesondere durch Drehen - ausgebildet wird.

Anschließend wird gemäß der Erfindung durch ein gezieltes thermo-chemisches Beschichtungsverfahren entlang der solchermaßen strukturierten Oberflächenkontur des Trägermaterials ein Teil dieses Trägermaterials in eine Schutzschicht umgewandelt.

Dabei verringern sich entsprechend die Breite sowie die Höhe der Stege und die Tiefe der Lücken. Auf diese durch Umwandlung des Trägermaterials erzeugte primäre Schutzschicht wird durch das thermo-chemische Verfahren eine zusätzliche äußere Schutzschicht aufgebracht, die gleichzeitig die zwischen den Stegen verbliebenen Lücken bzw. Vertiefungen auffüllt bzw. schließt.

Durch die je nach Einsatzbedingung des Werkzeugs vorab angepasst optimierte Strukturierung des Übergangs zwischen dem Trägermaterial (Grundkörper) und der aufgetragenen Schicht wird die Haftung des erreichten Schichtenaufbaus deutlich verbessert und eine komplette Abschälung der Schicht verhindert.

Neben dem verbesserten Übergang zwischen dem Walzgut und der Oxidschicht wird auch das Greifverhalten zwischen dem Walzgut und dem Werkzeug verbessert.

Das vorgeschlagene Vorgehen bzw. die erläuterte Ausgestaltung eignet sich generell für Werkzeuge und Bauteile, die durch eine Beschichtung geschützt werden
sollen, um einer thermischen und mechanischen Belastung besser standhalten zu können.

In der Zeichnung sind Ausführungsbeispiele der Erfindung schematisch dargestellt. Es zeigen:
- Fig. 1: ein Warmwerkzeug in Form eines Lochdorns in einer Seitenansicht,
- Fig. 2: die Einzelheit "Z" gemäß Fig. 1 für den noch nicht beschichteten Werkzeug-Grundkörper;
- Fig. 3: die Einzelheit "Z" gemäß Fig. 1 für den jetzt beschichteten Werkzeug-Grundkörper;
- Fig. 4: die Einzelheit "Z" gemäß Fig. 1 für einen alternativen beschichteten Werkzeug-Grundkörpers;
- Fig. 5: ein erstes Schliffbild für die Einzelheit "Z" gemäß Fig. 1 durch das Warmwerkzeug; und
- Fig. 6: ein zweites Schliffbild für die Einzelheit "Z" gemäß Fig. 1 durch das Warmwerkzeug.

In Fig. 1 ist ein Warmwerkzeug 1 in Form eines Lochdorns zur Herstellung eines nahtlosen Rohres dargestellt. Das Werkzeug 1 weist einen Werkzeug-Grundkörper 2 auf, der einen Arbeitsbereich 3 hat, der sich über eine gewisse Länge in Richtung einer Achse a erstreckt. Im Arbeitsbereich 3 ist das Werkzeug 1 mit einer Beschichtung 4 versehen, die das Werkzeug 1 vor thermischer bzw. mechanischer Belastung schützt.

Der genaue Aufbau des Werkzeugs als Einzelheit im Bereich "Z" gemäß Fig. 1, d. h. als Ausschnitt des Werkzeug-Grundkörpers 2 ist in den Figuren 2 und 3 dargestellt. Wie zu sehen ist, weist die radial außenliegende Oberfläche des Werkzeug-Grundkörpers 2 eine Oberflächen-Profilierung 5 auf, die aus einer Anzahl von radial vorstehenden Erhebungen 6 besteht, die zwischen sich somit ergebenden Vertiefungen 7 angeordnet sind. Die Erhebungen 6 erstrecken sich in Achsrichtung a um einen Betrag B, der bevorzugt im Bereich von ca. 250 µm bis 4.000 µm liegt. Die Höhe D der Erhebungen 6 gegenüber den Vertiefungen 7 liegt in einem Bereich von ca. 500 µm bis 5.000 µm. Der Abstand A zwischen zwei Erhebungen 7 liegt bevorzugt in einem Bereich von ca. 200 µm bis 2.000 µm.

Die Profilierung 5 ist dabei so auf die Oberfläche des Grundkörpers 2 aufgebracht, dass dieser zunächst glatt bearbeitet ist und anschließend durch mechanische Bearbeitung die im Radialschnitt stegförmigen bzw. rechteckförmigen Ausnehmungen 7 eingearbeitet, insbesondere eingedreht, werden.

Nach dieser Vorbearbeitung wird die Oberfläche des Werkzeug-Grundkörpers 2 mit einer Beschichtung 4 versehen, wie es in Fig. 3 gezeigt ist. Die Gesamtschichtdicke C der Beschichtung 4 füllt dabei die Vertiefungen 7 aus und übersteigt die Höhe der Erhebungen 6.

In Achsrichtung a gesehen, ergibt sich somit für das Material der Beschichtung 4 infolge der Oberflächen-Profilierung 5 ein Hinterschnitt, so dass die Beschichtung 4 bei Benutzung des Werkzeugs 1 sehr fest auf dem Grundkörper 2 haftet.

In Fig. 4 ist eine bevorzugte Ausführung bzw. Lösung zu sehen. Die Vorbearbeitung des Werkzeug-Grundkörpers 2 ist analog zu Fig. 2 und Fig.3 vorgenommen, d. h. es wurde zunächst die Oberflächen-Profilierung 5 in den glatt bearbeiteten Werkzeug-Grundkörper 2 eingebracht. Der Verlauf der Profilierung entspricht derjenigen gemäß Fig. 2.

Dann wurde gemäß der Erfindung allerdings vor dem Aufbringen der Beschichtung 4 zunächst durch Einsatz eines thermo-chemischen Behandlungsverfahrens ein Teil des Materials des Grundkörpers 2 in eine Schutzschicht umgewandelt. Das umgewandelte Material 8 verläuft äquidistant zur Profilierung 5 und ist mit gestrichelten Linien angedeutet. Dabei verringert sich entsprechend die Breite der Erhebungen (Stege) 6 und die Tiefe der im Querschnitt wiederum rechteckigen Lücken, wie es Fig. 4 zeigt.

Auf die so umgewandelte Materialschicht 8, d. h. auf die durch Umwandlung des Trägermaterials erzeugte primäre bzw. innere Schutzschicht wird während der Umwandlung oder anschießend die Beschichtung 4 als zweite, äußere Schicht aufgebracht, wie es Fig. 4 für das fertige Werkzeug zeigt. Dies erfolgt wiederum durch ein thermo-chemisches Verfahren oder beispielsweise durch Flammspritzen oder Plasmaspritzen.

Gemäß der in Fig. 4 dargestellten Lösung wird also zwischen dem Trägermaterial (Grundkörper) 2 und der Schicht 4 eine Struktur vor oder während des Aufbringens bzw. des Erzeugens der Schicht 4 auf dem Trägermaterial 2 geschaffen, die sich im umgewandelten Material 8 manifestiert.

Den Darstellungen in den Figuren 5 und 6 lassen sich Beispiele konkreter Beschichtungen entnehmen. Die durch Umwandlung der Stege (Erhebungen) 6 und Auffüllung von Lücken (Vertiefungen) 7 erzeugte innere, porigere Schicht 8 und die darauf aufgebrachte zweite äußere Schicht 4 sind gut zu erkennen. Die innere Schicht 8 (umgewandeltes Material) besteht vorliegend aus Eisenoxiden und wächst von der Oberfläche des Grundkörpers bzw. der Profilierung aus. Die Lücken zwischen den Stegen (Erhebungen) werden durch die äußere Beschichtung 4 (auf)gefüllt.

Im Ausführungsbeispiel gemäß Fig. 5 bzw. Fig. 6 wurde das Trägermaterial (Werkzeug-Grundkörper) mit Eisenoxiden beschichtet bzw. Material des Grundkörpers in Eisenoxid umgewandelt. Das Trägermaterial ist vorliegend Stahl. Die maximale Dicke der Beschichtung auf dem Grundkörper beträgt in diesem Beispiel ca. 1.000 µm.

Der strukturierte Übergang zwischen dem Trägermaterial und der Beschichtung kann je nach Anwendung optimiert gestaltet werden, so dass eine komplette Abschälung der Schicht während des Einsatzes verhindert werden kann. Hierdurch kann insbesondere die Standzeit des Werkzeugs 1 wesentlich erhöht werden.

Die Oberflächen der beschichteten Werkzeuge können vor oder während des Einsatzes durch mechanische Bearbeitungen, z. B. Schleifen und Polieren (vor dem Einsatz) oder Walzen (während des Einsatzes), geglättet werden.

Die Glättung der Oberfläche reduziert die Reibung zwischen dem Werkzeug und dem Werkstück (Walzgut).

### Bezugszeichenliste:

- 1: Warmwerkzeug
- 2: Werkzeug-Grundkörper
- 3: Arbeitsbereich
- 4: Beschichtung
- 5: Oberflächen-Profilierung
- 6: Erhebung
- 7: Vertiefung
- 8: umgewandeltes Material

- a: Achsrichtung
- B: Länge
- D: Höhe
- A: Abstand
- C: Gesamtschichtdicke

## Patentansprüche

1. Verfahren zur Herstellung eines Warmwerkzeugs (1), insbesondere eines Lochdorns oder einer Walzstange zur Herstellung von nahtlosen Rohren oder eines Schmiededorns zum Warmschmieden von rohrförmigen Werkstücken aus Metall, das die Schritte aufweist:
a) Herstellen eines Werkzeug-Grundkörpers (2), wobei das Herstellen des Werkzeug-Grundkörpers (2) die Erzeugung einer Oberflächen-Profilierung (5) mit einer Anzahl Erhebungen (6) und Vertiefungen (7) auf der Oberfläche des Werkzeug-Grundkörpers (2) umfasst, wobei die Erhebungen (6) Insbesondere als im Radialschnitt stegförmige, vorzugsweise als rechteckförmige Vorsprünge ausgebildet sind, die sich über eine vorgegebene Länge (B) In Richtung einer Längsachse (a) des Werkzeugs (1) erstrecken und die sich über eine vorgegebene Höhe (D) über die Vertiefungen (7) erheben, wobei die Erzeugung der Oberflächen-Profilierung (5) bevorzugt durch mechanische Bearbeitung, insbesondere durch Drehen, erfolgt;
b) Aufbringen einer Beschichtung (4) auf den Werkzeug-Grundkörper (2),
**dadurch gekennzeichnet,**
**dass** nach Schritt a) und von Schritt b), oder nach Schritt a) und während des Schrittes b), durch Einsatz eines thermo-chemischen Behandlungsverfahrens aus einem Tell des Materials des Grundkörpers (2) entlang der strukturierten Oberfläche zunächst eine primäre Schutzschicht aus umgewandeltem Material (8) erzeugt wird,
wobei sich die Breite der Erhebungen (6) und die Tiefe der Vertiefungen (7) verringert, und wobei die thermo-chemische Umwandlung Insbesondere die Herstellung eines Eisenoxids, besonders bevorzugt von Zunder, umfasst, und dass auf die so umgewandelte primäre Materialschicht (8) eine die zwischen den Erhebungen (6) verbliebenen Lücken der Vertiefungen (7) auffüllende äußere Schutzschicht (4) aufgebrachtwird.

2. Verfahren nach Anspruch 1, **dadurch gekennzeichnet, dass** die Vertiefungen (7) bei der Aufbringung der Beschichtung (4) gemäß Schritt b) zumindest bis zur Höhe der Erhebungen (6) mit der Beschichtung (4) aufgefüllt werden, wobei vorzugsweise die Oberfläche der Beschichtung (4) die Höhe der Erhebungen (6) übersteigt.

3. Verfahren nach Anspruch 1 oder 2, **dadurch gekennzeichnet, dass** das Aufbringen der Beschichtung (4) gemäß Schritt b) durch Flammspritzen, Plasmaspritzen oder durch ein thermochemisches Verfahren erfolgt.

## Claims

1. A method for manufacturing a hot-working tool (1), particularly a piercing mandrel or a rolling bar for producing a seamless pipe or a forging mandrel for hot-forging tubular work pieces of metal, with said method featuring the steps of:
a) manufacturing a main tool body (2), wherein the manufacture of the main tool body (2) comprises the production of a surface profiling (5) with a number of elevations (6) and depressions (7) on the surface of the main tool body (2), wherein the elevations (6) are particularly realized, if viewed in a radial section, in the form of web-shaped projections, preferably in the form of rectangular projections, that extend over a predefined length (B) in the direction of a longitudinal axis (a) of the tool (1) and rise above the depressions (7) by a predefined height (D), and wherein the production of the surface profiling (5) is preferably realized by means of mechanical processing, particularly by means of turning on a lathe;
b) applying a coating (4) on the main tool body (2),
**characterized in**
**that** a primary protective layer of converted material (8) is initially produced after step a) and prior to step b) or after step a) and during step b), wherein said primary protective layer is produced of part of the material of the main tool body (2) along the structured surface by utilizing a thermochemical treatment process,
wherein the width of the elevations (6) and the depth of the depressions (7) is reduced, and wherein the thermochemical conversion includes, in particular, the production of an iron oxide, preferably scale, and in that an outer protective layer (4) is applied on the thusly constructed primary material layer (8) and fills out gaps of the depressions (7) that remain between the elevations (6).

2. The method according to Claim 1, **characterized in that** the depressions (7) are filled with the coating (4) at least up to the height of the elevations (6) during the application of the coating (4) in accordance with step b), wherein the surface of the coating (4) preferably lies above the height of the elevations (6).

3. The method according to Claim 1 or 2, **characterized in that** the application of the coating (4) in accordance with step b) is carried out by means of flame spraying, plasma spraying or a thermochemical process.

## Revendications

1. Procédé de fabrication d'un outil d'usinage à chaud (1) notamment d'un mandrin ou d'une barre de laminage pour la fabrication de tubes sans soudure ou d'un mandrin de forgeage pour le forgeage à chaud de pièces d'oeuvre tubulaires en métal, qui présente les étapes :
a) fabrication d'un corps de base d'outil (2), la fabrication du corps de base d'outil (2) comprenant la création d'un profilage superficiel (5) avec un nombre d'élévations (6) et de creux (7) sur la surface du corps de base d'outil (2), les élévations (6) étant notamment conçues en tant que saillies en forme de barrettes dans la coupe radiale, de préférence rectangulaires qui s'étendent sur une longueur prédéfinie (B) en direction de l'axe longitudinal (a) de l'outil (1) et qui s'élèvent sur une hauteur prédéfinie (D) pardessus les creux (7), la création du profilage superficiel (5) s'effectuant de préférence par usinage mécanique, notamment par tournage ;
b) application d'un revêtement (4) sur le corps de base d'outil (2),
**caractérisé en ce qu'**après l'étape a) et avant l'étape b) ou après l'étape a) et pendant l'étape b), par mise en oeuvre d'un procédé de traitement thermochimique, à partir d'une partie de la matière du corps de base (2), le long de la surface structurée, on créé d'abord une couche protectrice primaire en matière (8) non transformée,
la largeur des élévations (6) et la profondeur des creux (7) se réduisant et la transformation thermochimique comprenant notamment la fabrication d'un oxyde de fer, de manière particulièrement préférée de calamine et **en ce que** sur la couche de matière (8) primaire transformée de cette manière, on applique une couche protectrice extérieure remplissant les vides des creux (7) restés entre les élévations (6).

2. Procédé selon la revendication 1, **caractérisé en ce que**, lors de l'application du revêtement (4) selon l'étape b), on remplit les creux (7) au moins jusqu'à hauteur des élévations (6) avec le revêtement (4), alors que de préférence, la surface du revêtement (4) dépasse la hauteur des élévations (6).

3. Procédé selon la revendication 1 ou la revendication 2, **caractérisé en ce que** l'application du revêtement (4) selon l'étape b) s'effectue par projection au pistolet à flamme, par projection au plasma ou par un procédé thermochimique.
